# FASCICULE DE BREVET EUROPEEN

(11) **EP 0 119 877 B1**
(45) Date de publication et mention de la délivrance du brevet: **10.02.1988**
(21) Numéro de dépôt: 84400249.3
(22) Date de dépôt: 06.02.1984
(51) Int. Cl.: H05B 6/22, H05B 6/36

(54) **Four de fusion par induction à haute fréquence et procédé de préparation de matériaux céramiques à l'aide de ce four**
Hochfrequenzinduktionsschmelzofen und Verfahren zum Vorbereiten von keramischen Materialien mit diesem Ofen
High frequency induction melting furnace and method of preparing ceramic materials with such a furnace

(30) Priorité: 14.02.1983 FR 8302328
(43) Date de publication de la demande: 26.09.1984
(73) Titulaire: COMMISSARIAT A L'ENERGIE ATOMIQUE, 75015 Paris Cédex 15 (FR)
(72) Inventeur: Perrier De la Bathie, René, F-73250 Saint Pierre d'Albigny (FR); Terrier, Jacques, F-38100 Grenoble (FR)
(74) Mandataire: Mongrédien, André

(56) Documents cités:
- EP-A- 0 079 266
- DE-B- 1 073 658
- DE-B- 1 135 585
- FR-A- 1 186 996
- FR-A- 1 319 891
- FR-A- 1 321 144
- FR-A- 1 329 010
- US-A- 2 785 214

## Description

La présente invention se rapporte aux techniques de préparation de matériaux céramiques ou de verres par fusion par induction à haute fréquence dans un four sur les parois duquel se forme une croûte isolante, ou autocreuset.

On sait d'une façon générale, que les oxydes céramiques, qui sont de bons isolants électriques à la température ambiante, ont une résistivité p qui décroît avec la température (de l'ordre de 0,1 à 10 Ohms.cm au voisinage de leur température de liquéfaction).

De ce fait, il est donc possible de maintenir des matériaux de ce genre en fusion par chauffage par induction à une fréquence élevée, de l'ordre de 100 à 500 KHz par exemple, à condition de porter préalablement ces matériaux à une température suffisante pour provoquer leur liquéfaction et de respecter les dimensions minimales du four qui sont nécessaires pour un chauffage correct par induction d'énergie électrique dans toute la masse en fusion.

Dans les techniques connues de ce genre, on place en général les matériaux à fondre dans un pot bon conducteur de la chaleur (en général du cuivre) dont les parois sont refroidies par une circulation d'eau et entourées extérieurement d'une spire hélicoïdale parcourue par le courant inducteur de haute fréquence chargé de provoquer par induction électromagnétique le chauffage de la masse centrale contenue dans le pot. Du fait du refroidissement énergique de la paroi cylindrique en cuivre constituant le pot, une croûte se forme à l'intérieur contre cette paroi et provoque l'isolement tant du point de vue thermique qu'électrique de la partie chaude liquide située à l'intérieur de la croûte et qui est le siège du dégagement de toute l'énergie induite. Dans des appareils connus de ce genre, il est nécessaire de travailler avec des générateurs de haute fréquence classiques et de manière discontinue, c'est-à-dire qu'à chaque opération, le pot doit être rempli de poudre contenant les différents composés constitutifs du matériel à préparer, chauffé par induction, vidé de sa phase liquide puis nettoyé avant l'opération suivante.

Par ailleurs, le fait que la spire hélicoïdale inductrice est distincte du creuset en cuivre conduit à une perte de puissance haute fréquence importante (de l'ordre de 50 %) et le caractère discontinu de la préparation oblige à une dépense d'énergie non négligeable en raison des préchauffages successifs des matériaux que l'on obtient soit par introduction dans la masse de produits bons conducteurs de l'électricité, soit par chauffage direct avec des moyens extérieurs, tels que la combustion de gaz par exemple.

On a donc envisagé d'améliorer le rendement énergétique de tels fours à induction en constituant la paroi du creuset par l'inducteur primaire lui-même, le secondaire du transformateur électri- - que ainsi réalisé étant constitué par la masse de matériau fondu, à l'intérieur de laquelle se développent des courants induits.

Dans le FR-A-1 186 996, on alimente le creuset à l'aide de deux bobines successives à savoir, une bobine primaire et une bobine secondaire constituée par la paroi du creuset lui-même.

Le document allemand DE-A-1 135 585 fait connaître la transmission d'une puissance à l'aide d'une monospire hélicoïdale.

Le four électrique décrit dans le brevet français FR-A-1.430.192 se compose essentiellement d'une paroi métallique cylindrique, fendue selon une génératrice et obturée par un joint isolant 2 (Fig. 2) en matière suffisamment réfractaire pour que la paroi métallique forme une spire unique connectée de part et d'autre du joint 2 aux deux pôles d'une source électrique à haute fréquence.

Un four de ce genre possède néanmoins deux inconvénients majeurs qui sont les suivants.

D'une part, la fente pratiquée dans le cylindre constituant la paroi du four crée un gradient de champ magnétique important, nuisible à l'homogénéité du chauffage inductif ;

D'autre part, la spire unique ainsi constituée ne peut être alimentée par le générateur de haute fréquence qu'au travers d'un transformateur dans l'air, ce qui conduit à une perte d'énergie importante et à une baisse corrélative du rendement de l'installation.

La présente invention a précisément pour objet un four de fusion par induction, d'une réalisation simple, permettant de s'affranchir des inconvénients précédemment rappelés de l'art connu.

Ce four, dont la paroi constitue à la fois l'inducteur, le creuset froid de maintien des produits fondus et la self du circuit oscillant du générateur apériodique à haute fréquence, se caractérise en ce que sa paroi cylindrique est découpée selon une ligne de forme générale hélicoïdale formant ainsi une spire unique plate à plusieurs tours.

La possibilité d'alimenter directement un tel four par un générateur apériodique, sans interposition d'un transformateur à air ainsi que l'homogénéité quasi parfaite du champ HF induit dans la masse à fondre, permet de travailler en continu, notamment à l'élaboration de matériaux céramiques très réfractaires avec un rendement énergétique élevé.

La présente invention a également pour objet un procédé de préparation de matériaux céramiques qui, tout en étant d'une mise en oeuvre particulièrement simple, permet une fabrication en continu de ces mêmes matériaux céramiques en diminuant de façon considérable les dépenses énergétiques nécessaires à cet effet.

Ce procédé de préparation de matériaux céramiques par fusion par induction à haute fréquence dans un four sur les parois duquel se forme une croûte isolante ou autocreuset, se caractérise en ce que la poudre contenant les divers composés constitutifs du matériau à préparer est introduite, en continu, dans un four électrique à haute fréquence du type apériodique précédent, dont la spire plate unique hélicoïdale sert à la fois de système inducteur et de creuset froid, le matériau en fusion obtenu étant également soutiré en continu de ce four dans une goulotte traversant la spire.

Selon l'invention, par conséquent, deux caractéristiques fondamentales sont mises en oeuvre simultanément et conduisent. à l'obtention des avantages précédemment indiqués. D'une part, le recours à un four électrique de type apériodique, c'est-à-dire ne contenant pas de circuit oscillant distinct et n'ayant pas de fréquence propre de fonctionnement, celle-ci étant choisie par l'inducteur qui la détermine lui-même automatiquement par couplage électromagnétique avec le produit à fondre. D'autre part, ce four est réalisé par enroulement hélicoïdal d'une spire plane unique qui sert à la fois de système inducteur et de creuset froid supprimant ainsi les pertes d'énergie inhérentes dans l'art antérieur à l'emploi de fours dans lesquels le creuset était indépendant de la spire inductrice. Dans un générateur apériodique conçu selon l'invention, c'est l'ensemble de la spire plate enroulée hélicoïdalement et du matériau à traiter qui constitue comme on l'a dit le creuset, le système inducteur, et la self du circuit oscillant, le système s'équilibrant de lui-même en se plaçant à la résonance électrique par le choix automatique de la fréquence de fonctionnement.

Selon une caractéristique importante du procédé objet de l'invention, le soutirage du matériau en fusion a lieu, comme l'apport de la poudre contenant les divers constituants, à la partie haute du four, au voisinage de la surface libre du matériau en fusion, l'homogénéisation du mélange des poudres et des matériaux céramiques étant réalisée par le brassage convectif de la phase liquide.

L'un des intérêts non négligeable du procédé, objet de l'invention, réside donc dans le fait que le chauffage par induction provoque au sein même du matériau en fusion, des courants de convection qui sont suffisants pour assurer l'homogénéisation des mélanges de poudre et de matériau céramique fondu et permettent de ce fait aussi bien l'apport de poudre solide que le soutirage du matériau fondu à la surface de la phase liquide contenue dans le four..

Selon une autre caractéristique secondaire, mais intéressante, de la présente invention, on remplit le four lors du premier chargement à l'aide de deux matériaux que l'on sépare provisoirement par une paroi cylindrique, à savoir, entre cette paroi et celle du four, un premier matériau qui formera l'autocreuset, et, à l'intérieur de la paroi cylindrique, un deuxième matériau qui sera fondu.

La paroi cylindrique qui sépare ainsi les deux matériaux au moment du chargement, peut être retirée purement et simplement lorsque le remplissage est terminé ou, a fortiori, lorsque le four a atteint sa température de fusion normale.

Des essais ont montré que la couche isolante de l'auto-creuset peut être de même nature que le produit à fondre à condition d'être sous une forme physique définie, exemple SiZr0₄, borosilicate varié, etc...

Enfin, l'amorçage de la fusion d'un matériau céramique peut se faire soit de façon classique par chauffage au gaz, soit par introduction dans le matériau à fondre d'une plaque conductrice. par exemple circulaire, placée sensiblement dans la partie centrale du creuset, maintenue immobilisée et alimentée pendant le temps nécessaire à l'aide d'un courant à haute fréquence.

Pour minimiser les pertes thermiques dans le fond du four, il est avantageux de le constituer par exemple d'une plaque de cuivre refroidie par une circulation d'eau ou d'une plaque de produit réfractaire.

En maintenant dans le four à induction la quantité d'émaux liquides constante, on évite ainsi les préchauffages successifs qui étaient nécessaires dans l'art antérieur pour initier l'induction dans les matériaux.

L'écoulement des émaux liquides est assuré en continu au niveau de la surface libre de la phase liquide par l'intermédiaire d'une goulotte refroidie, isolée ou non, et qui traverse la spire inductrice.

Sans rechercher spécialement l'optimisation du procédé à l'aide par exemple des réflecteurs à rayonnement infrarouge situés au-dessus de la surface ou par un chauffage localisé au-dessus de la goulotte, on a ainsi obtenu, selon les produits élaborés, des rendements de production énergétique de deux à cinq fois supérieurs à ceux des techniques de l'art antérieur. La consommation moyenne est de 1,5 kWh par kg de matière élaborée à 1 500 °C ; elle est donc inférieure à la consommation que nécessite la fabrication des mêmes produits dans des fours à gaz et les prix de revient énergétiques sont inférieurs d'environ 30%.

Le procédé objet de l'invention permet donc d'obtenir à la fois un rendement énergétique de très bonne qualité, une coulée continue par débordement, auto-régulée, et de minimiser les moyens de préchauffage dans une installation qui peut fonctionner en continu pendant plusieurs jours sans arrêt ni mise en route.

Le procédé objet de l'invention trouve de nombreuses applications dans l'élaboration d'émaux et de verres pour les industries céramiques ainsi que dans la vitrification des déchets nucléaires.

De toute façon, l'invention sera mieux comprise en se référant à la description qui suit de plusieurs exemples de mise en oeuvre, donnés à titre purement illustratif et non limitatif, faits en se référant aux figures schématiques 1 à 3 ci-jointes.
La figure 1 représente en coupe schématique selon l'axe un exemple de réalisation de four apériodique à haute fréquence objet de l'invention ;
la figure 2 représente en coupe un exemple de four à induction muni d'une paroi de séparation cylindrique provisoire lors du chargement ;
-lâ figure 3 représente de façon schématique une installation globale de production en continu d'émaux selon le procédé objet de l'invention.

Sur la figure 1 on voit, en vue éclatée, comment est constitué le creuset 1 du four à l'aide d'un enroulement hélicoïdal d'une bande plane 2 conductrice selon une surface cylindrique. Cette structure du four, caractéristique de l'invention, est obtenue par découpage latéral du cylindre de métal conducteur constituant le creuset selon une fente 14 ayant un tracé sensiblement hélicoïdal, de façon à réaliser ainsi une spire plate unique à plusieurs tours. Le dispositif comporte deux bornes d'alimentation, respectivement 3 et 4, en courant haute fréquence provenant du générateur apériodique 15. On voit ainsi la caractéristique essentielle de ce mode de réalisation dans lequel la spire unique à plusieurs tours résultant de l'enroulement de la bande 2 constitue en même temps le creuset de fusion des matériaux à élaborer. Bien entendu, une disposition de ce genre nécessite un fonctionnement en autocreuset, c'est-à-dire la formation d'une croûte solide de matériau étanche le long de la paroi interne du creuset pour assurer l'étanchéité de ce dernier. A cet effet, un serpentin 5, parcouru par de l'eau froide, maintient la spire et son environnement immédiat à une température suffisamment basse pour réaliser cette croûte isolante.

Dans l'exemple de la figure 2 où l'on retrouve le creuset 2, on a représenté une paroi cylindrique 6 interne au creuset 2 et qui sépare provisoirement, au moment du premier chargement, le matériau périphérique contenu dans la zone 7 entre le creuset 2 et la paroi cylindrique 6, destiné à former la croûte isolante (par exemple de la silice SiO₂) et l'intérieur 8 du creuset dans lequel on place les matériaux destinés à être fusionnés par chauffage par induction tels que par exemple des silicates. La paroi cylindrique 6 n'est utilisée que de façon provisoire au moment du premier chargement du creuset 2 et on l'enlève lorsque la croûte s'est formée et que la fusion des matériaux a commencé.

Dans l'installation de la figure 3, on trouve successivement trois récipients superposés, à savoir une trémie 9 d'alimentation en mélange de poudre contenant les différents composés constitutifs des matériaux à préparer, ladite poudre se déversant en permanence par une goulotte 10 dans le four à induction proprement dit 11 qui est réalisé selon la conception décrite sur la figure 1 précédente.

Les émaux en fusion contenus dans le four 11 sont prélevés à la surface 12 de séparation de la phase liquide à l'aide d'une goulotte 13 éventuellement elle-même refroidie, qui traverse la spire 2 du four 11.

Les émaux en fusion s'écoulent ensuite par la goulotte 13 de façon classique vers un bac à eau 14 pour y subir la trempe nécessaire à leur refroidissement et mise en forme souhaitée.

A titre d'exemple on a introduit dans la trémie d'alimentation le mélange suivant :
- silice 327 kg Nitrate de potassium 18 kg
- borax 61 kg Carbonate de sodium 33 kg
- minium 500 kg Nitrate de sodium 47 kg
- zircone 14 kg

Le débit d'alimentation du four en ce mélange était de 40 kg par heure.

La puissance utilisée était de 50 kW, la fréquence de 350 kHz et la température d'élaboration de 1 450 °C.

Dans cet exemple on constate qu'on dépense 1 kWh par kilogramme de produit, ce qui est sensiblement le tiers des valeurs couramment rencontrées dans les procédés de l'art antérieur.

Dans un autre exemple de mise en oeuvre du four, on a réalisé les performances suivantes :

On a mis en fusion à 2 600 °C une masse de 10 kg de silicate de zirconium (SiZr0₄). Pour maintenir en fusion avec une surface découverte à l'air libre, on a utilisé sur le réseau une puissance de 28 kW, avec des pertes par rayonnement de surface estimées à 15 kW. Il a fallu 20 kWh pour la mise en fusion de toute la masse, ce qui correspond à une consommation par kilo de 2 kWh.

Ce procédé peut aussi s'appliquer à l'élaboration de produits ultra-purs et à très hauts points de fusion ; ce but ne peut être atteint que si l'autocreuset est formé à partir du matériau à fondre et non pas d'une couche de matière de nature chimique différente.

## Revendications

1. Four de fusion de matériaux par induction à haute fréquence, dont la paroi constitue à la fois l'inducteur et le creuset froid de maintien des produits fondus, caractérisé en ce que sa paroi cylindrique (1) est découpée selon une ligne (14) de forme générale hélicoîdale formant ainsi une spire unique plate à plusieurs tours, constituant la self du circuit oscillant du générateur apériodique à haute fréquence (15), le matériau en fusion étant couplé électromagnétiquement avec cette spire.

2. Procédé de préparation de matériaux céramiques par fusion par induction à haute fréquence, dans un four sur les parois duquel se forme une croûte isolante ou autocreuset, caractérisé en ce que l'on remplit le four électrique (1) à haute fréquence du type apériodique dont la spire plate unique sert à la fois de système inducteur et de creuset froid, lors du premier chargement, à l'aide d'un matériau que l'on sépare provisoirement par une paroi cylindrique (6), à savoir, entre cette paroi et celle du four, ce matériau qui formera l'autocreuset, et, à l'intérieur de la paroi cylindrique, un autre matériau qui sera fondu.

## Claims

1. High frequency induction melting furnace, whose wall constitutes both the inductor and the cold crucible for maintaining the products in the molten state,j:haracterized in that its cylindrical wall (1) is cut out along a generally helical line (14), thus forming a single flat coil with several turns, constituting the choke of the oscillating circuit of the aperiodic high frequency generator (15), the molten material being electromagnetically coupled to said turn.

2. A process for the production of ceramic materials by high frequency induction melting in a furnace on whose walls form an insulating crust or autocrucible, characterized in that aperiodic high frequency electric furnace (1) is filled during the first loading with the aid of a material provisionally separated by a cylindrical wall (6), namely between said wall and that of the furnace, said material serving to form the autocrucible and, within the cylindrical wall; another material which will be melted.

## Patentansprüche

1. Hochfrequenzinduktionsschmelzofen, dessen Wand gleichzeitig den Induktor und den kalten Tiegel zum Halten der geschmolzenen Produkte bildet, dadurch gekennzeichnet, daß seine zylindrische Wand (1) längs einer allgemein schraubenlinienförmigen Linie (14) durchgetrennt ist, wodurch somit eine einzige, flache Windung mit mehreren Umläufen gebildet wird, die die Selbstinduktion des Schwingungskreises des aperiodischen Hochfrequenzgenerators (15) bildet, wobei das schmelzende Material elektromagnetisch mit dieser Windung gekoppelt ist.

2. Verfahren zum Vorbereiten von keramischen Materialien durch Hochfrequenzinduktionsschmelzen in einem Ofen, auf dessen Wänden sich eine isolierende Kruste oder ein selbstbildender Schmelztiegel bildet, dadurch gekennzeichnet, daß man den elektrischen Hochfrequenzofen (1) vom aperiodischen Typ, dessen einzige, flache Windung gleichzeitig als Induktorsystem und als kalter Tiegel dient, beim ersten Beladen mit einem Material, welches man vorübergehend durch eine zylindrische Wand (6) abtrennt, dieses nämlich zwischen diese Wand und diejenige des Ofens füllt, wobei dieses Material den selbstildenden Schmelztiegel bilden wird, und im Inneren der zylindrischen Wand mit einem anderen Material füllt, welches geschmolzen wird.
